# EUROPÄISCHE PATENTSCHRIFT

(11) **EP 0 948 677 B1**
(45) Veröffentlichungstag und Bekanntmachung des Hinweises auf die Patenterteilung: **30.08.2000**
(21) Anmeldenummer: 97952902.1
(22) Anmeldetag: 09.12.1997
(51) Int. Cl.: D21H 23/04, D21H 21/00

(54) **VERFAHREN ZUR HERSTELLUNG VON PAPIER**
METHOD FOR PRODUCING PAPER
PROCEDE DE PRODUCTION DE PAPIER

(30) Priorität: 27.12.1996 DE 19654390
(43) Veröffentlichungstag der Anmeldung: 13.10.1999
(73) Patentinhaber: BASF AKTIENGESELLSCHAFT, 67056 Ludwigshafen (DE)
(72) Erfinder: AUHORN, Werner, D-67227 Frankenthal (DE); MÖNCH, Dietmar, D-69469 Weinheim (DE); DYLLICK-BRENZINGER, Rainer, D-69469 Weinheim (DE); SCHOLZ, Rainer, D-67125 Dannstadt-Schauernheim (DE); BLUM, Rainer, D-67112 Mutterstadt (DE); MEIXNER, Hubert, D-67069 Ludwigshafen (DE)
(86) Internationale Anmeldenummer: EP9706857
(87) Internationale Veröffentlichungsnummer: WO9829603

(56) Entgegenhaltungen:
- EP-A- 0 235 893
- DE-A- 2 262 906
- US-A- 4 795 531
- H.WURSTER UND K. WEITKÄMPER: "Stoffdichteabhängige Querprofilregelung - Betriebserfahrungen" DAS PAPIER, 1995, Seiten V99-v105, XP002058726 in der Anmeldung erwähnt
- U.BEGEMANN: "Module Jet-erste Betriebserfahrungen mit dem neuen Stoffauflaufkonzept" WOCHENBLATT FÜR PAPIERFABRIKATION , Bd. 122, Seiten 485-491, XP002058727 in der Anmeldung erwähnt

## Beschreibung

Die Erfindung betrifft ein Verfahren zur Herstellung von Papier durch Entwässern eines Prozeßchemikalien enthaltenden Papierstoffs auf einer Papiermaschine, in der man dem Papiermaschinensieb über einen Stoffauflauf einen Hauptstrom des Papierstoffs und einen aus Siebwasser bestehenden Verdünnungsstrom zuführt, dessen Anteil an der Gesamtstoffauflaufzuführung 5 bis 35 Vol.-% beträgt.

Das oben beschriebene Verfahren ist in der Fachliteratur unter Modul-Jet-Konzept bekannt, vgl. Das Papier, Heft 10A, Seiten V 99-V 105 (1995) und Wochenblatt für Papierfabrikation, Band 122, 485-491 (1994). Mit Hilfe dieses speziellen Stoffauflaufs kann man u.a. hochgefüllte, superkalandrierte Papiere (SC-Papiere) mit einer gleichmäßigen Formation auf hohem Niveau herstellen. Die nach diesem Verfahren erhältlichen Papiere neigen jedoch zum Stauben.

Die Papiermaschinen verfügen üblicherweise nur über einen einzigen Strom für die Zuführung des Papierstoffs zum Stoffauflauf. Der Papierstoff enthält außer den in Wasser suspendierten Fasern Prozeßchemikalien wie Fixiermittel, Entwässerungshilfsmittel, Retentions- und Flockungsmittel sowie gegebenenfalls Leimungsmittel, Trocken- und Naßverfestiger, Farbstoffe und Füllstoffe. Die Dosierung der Prozeßchemikalien zum Papierstoff kann nach verschiedenen in der Literatur beschriebenen Verfahren vorgenommen werden. So ist aus Wochenblatt für Papierfabrikation, Band 13, 493-502 (1979) die Verwendung von kationischen Polyelektrolyten in Kombination mit Bentonit bekannt, wobei man dem Papierstoff zunächst Bentonit und anschließend den kationischen Polyelektrolyten zusetzt, wobei der Papierstoff gegebenenfalls einem Schergefälle unterworfen werden kann.

Aus der EP-B-0 235 893 ist bekannt, einem Papierstoff zunächst ein synthetisches kationisches Polymer mit einer Molmasse von mehr als 500.000 zuzusetzen, daß Flocken gebildet werden, die dann in einem anschließenden Scherschritt zu Mikroflocken zerkleinert werden. Danach wird dann Bentonit zugegeben und der die Prozeßhilfsmittel enthaltende Papierstoff entwässert. Bei dem aus der EP-A-0 335 575 bekannten Verfahren zur Herstellung von Papier wird der Papierstoff nacheinander mit zwei verschiedenen wasserlöslichen, kationischen Polymeren versetzt. Hierbei dosiert man zunächst ein niedrigmolekulares kationisches Polymer als Fixiermittel und danach ein hochmolekulares kationisches Polymer als Flockungsmittel, unterwirft den Papierstoff dann unter Bildung von Mikroflocken einer Scherstufe, setzt Bentonit zu und entwässert ihn dann. Das Formationsprofil der so hergestellten Papiere ist jedoch verbesserungsbedürftig.

Der Erfindung liegt die Aufgabe zugrunde, ein Verfahren zur Herstellung von Papier zur Verfügung zu stellen, wobei man gegenüber den bekannten Verfahren eine Erhöhung der Retention, insbesondere der Faser- und Feinstoffretention sowie gegebenenfalls der Füllstoffretention erzielt und gleichzeitig Papiere mit einem gleichmäßigen Formationsquerprofil erhält.

Die Aufgabe wird erfindungsgemäß gelöst mit einem Verfahren zur Herstellung von Papier durch Entwässern eines Prozeßchemikalien und gegebenenfalls Füllstoffe enthaltenden Papierstoffs auf einer Papiermaschine, in der man dem Papiermaschinensieb über einen Stoffauflauf einen Hauptstrom des Papierstoffs und einem aus Siebwasser bestehenden Verdünnungsstrom zuführt, dessen Anteil an der Gesamtstoffauflaufzuführung 5 bis 35 Vol.-% beträgt, wenn man mindestens 5 Gew.-% der Prozeßchemikalien in den Verdünnungsstrom dosiert. Die so hergestellten Papiere weisen ein gleichmäßiges Formationsquerprofil auf und enthalten überraschenderweise eine qualitativ sehr gute Bindung der Fein- und Füllstoffe an den Langfaserstoff, so daß diese Papiere praktisch nicht oder in einem nicht störenden Maß stauben. Außerdem werden die meistens im Siebwasser enthaltenen Störstoffe wie Holzinhaltssstoffe, klebende Verunreinigungen aus dem Papierstrich bei recyclierten Fasern oder beim Einsatz von Altpapier nahezu quantitativ an den Papierstoff fixiert und dadurch für den Papierherstellungsprozeß und das spätere Papier-Recycling unschädlich gemacht.

Bei dem erfindungsgemäßen Verfahren hat man einen Stoffauflauf mit einem Haupt- und einem Verdünnungsstrom, der über Dosierventile den einzelnen Sektionen des Stoffauflaufs zur Einstellung des Stoffdichtequerprofils zugeführt wird. Der Verdünnungsstrom besteht aus Siebwasser. Das Siebwasser enthält bekanntlich Feinstoffe und Faserbruchstücke von den bei der Papierherstellung eingesetzten Zellstoffen oder Holzstoffasern. Diese Feinstoffanteile sind üblicherweise nur schwierig aus dem Kreislauf herauszuholen. Falls füllstoffhaltige Papiere hergestellt werden, enthält das Siebwasser, bezogen auf Faserstoffe, einen mindestens doppelt so hohen Anteil an Füllstoff wie der Hauptstrom. Der Anteil des aus dem Siebwasser bestehenden Verdünnungsstroms an der Gesamtstoffauflaufzuführung beträgt beispielsweise 5 bis 35 Vol-%, vorzugsweise 7 bis 15 Vol-%. Geeignete Konstruktionen für die Durchführung des erfindungsgemäßen Verfahrens werden in den oben zum Stand der Technik angegebenen Literaturstellen "Das Papier" sowie in "Wochenblatt für Papierfabrikation" beschrieben.

Als Prozeßchemikalien kommen beispielsweise Fixiermittel, Entwässerungshilfsmittel, Retentionsmittel, Flockungsmittel allein, in Mischung untereinander oder in Kombination mit Bentonit und/oder kolloidaler Kieselsäure, Farbstoffe, Masseleimungsmittel, Trockenverfestigungsmittel und/oder Naßverfestigungsmittel in Betracht. Polymere wie beispielsweise Vinylamin-Einheiten enthaltende Polymere, können beispielsweise gleichzeitig als Fixiermittel, Entwässerungshilfsmittel, Retentionsmittel und als Flokkungsmittel sowie als Trocken- und Naßverfestiger wirken. Die Prozeßchemikalien werden daher wie bei der bekannten Papierherstellung dem Papierstoff in üblicher Weise und Menge zugesetzt, so daß diesbezüglich auf den bekannten Stand der Technik für die Papierherstellung verwiesen werden kann. Bezogen auf trockenes Papier dosiert man z.B. 0,005 bis 1,0 Gew.-% an Retentions-, Entwässerungs- oder Flockungsmittel in den Hauptstrom. Der pH-Wert der Stoffsuspension beträgt beispielsweise 4,5 bis 9, vorzugsweise 6 bis 8. So benutzt man beispielsweise kationische Fixiermittel, um Störstoffe zu eliminieren, die die Wirksamkeit von Retentionsmitteln, Naß- und Trockenverfestiger sowei Masseleimungsmittel stören. Solche Störstoffe sind beispielsweise Ligninsulfonate oder Huminsäuren. Als kationische Fixiermittel kann man beispielsweise Polyethylenimine, Vinylamin-Einheiten enthaltende Polymerisate und/oder Poly(diallyldimethylammoniumchloride) mit einer Molmasse M_{w} von jeweils 10000 bis 2000000 einsetzen. Vinylamin-Einheiten enthaltende Polymerisate werden bekanntlich durch Homo- oder Copolymerisation von N-Vinylformamid und anschließende Hydrolyse der Polymerisate mit Säuren oder Basen hergestellt, vgl. EP-B-0 071 050 und EP-B-0 216 387.

Als Prozeßchemikalien kann man beispielsweise kationische Fixiermittel, kationische Entwässerungshilfsmittel, kationische Retentionsmittel und kationische Flockungsmittel allein oder in Mischung untereinander einsetzen. Als Retentions- und Flockungsmittel besonders geeignet sind beispielsweise kationische Polyacrylamide mit hoher Molmasse, z.B. mit Molmassen M_{w} von mindestens 4000000.

Polymerisate dieser Art werden in der zum Stand der Technik genannten EP-A-335 575 beschrieben. Sie sind im Handel erhältlich. Die hochmolekularen kationischen Polyacrylamide werden durch Polymerisieren von Acrylamid mit kationischen Monomeren hergestellt. Geeignete kationische Monomere sind beispielsweise die Ester von ethylenisch ungesättigten C₃- bis C₅-Carbonsäuren mit Aminoalkoholen, wie Dimethylaminoethylacrylat, Diethylaminoethylacrylat, Dimethylaminoethylmethacrylat, Diethylaminoethylmethacrylat und Di-n-propylaminoethylacrylat. Weitere geeignete kationische Monomere, die mit Acrylamid copolymerisiert werden können, sind N-Vinylimidazol, N-Vinylimidazolin und basische Acrylamide wie Dimethylaminoethylacrylamid. Die basischen Monomeren können in Form der freien Basen, als Salze oder in quaternisierter Form bei der Copolymerisation eingesetzt werden. Die kationischen Polyacrylamide enthalten beispielsweise 5 bis 40, vorzugsweise 10 bis 40 Gew.-% an kationischen Monomeren in einpolymerisierter Form. Die Molmassen M_{w} der kationischen Polyacrylamide betragen mindestens 4000000 und liegen in den meisten Fällen oberhalb von 5000000, z.B. in dem Bereich von 5000000 bis 15000000.

Außer den kationischen Polyacrylamiden kann man auch anionische Polyacrylamide, die beispielsweise Acrylsäure oder Methacrylsäure einpolymerisiert enthalten, sowie amphotere Polyacrylamide als Entwässerungshilfsmittel, Retentionsmittel und Flockungsmittel einsetzen. Kationische, nichtionische, amphotere oder anionische Polymere, die als Entwässerungshilfsmittel, Retentionsmittel und Flockungsmittel eingesetzt werden, entfalten beispielsweise in Kombination mit Bentonit und/oder kolloidaler Kieselsäure eine verbesserte Wirksamkeit. Dies ist insbesondere dann der Fall, wenn man zusätzlich ein kationisches Fixiermittel einsetzt. Der in der Beschreibungseinleitung angegebene Stand der Technik verdeutlicht dies.

Als Prozeßhilfsmittel werden außerdem beispielsweise wasserlösliche Polymere eingesetzt, die ausgewählt sind unter Polyethyleniminen, Umsetzungsprodukten von Polyethyleniminen mit mindestens bifunktionellen Vernetzern, anionischen Polyacrylamiden, kationischen Polyacrylamiden, amphoteren Polyacrylamiden, Reaktionsprodukten aus mit Ethylenimin gepfropften Polyamidoaminen mit mindestens zwei funktionelle Gruppen aufweisenden Vernetzern, Vinylformamid-Einheiten und/oder Vinylamin-Einheiten enthaltenden Polymeren und Poly(diallyldimethylammoniumhalogeniden). Die oben genannten Klassen von Verbindungen sind bekannt. Polyethylenimine werden beispielsweise durch Polymerisieren von Ethylenimin in wäßrigem Medium in Gegenwart von Spuren an Säuren oder Säuren abspaltenden Verbindungen hergestellt. Außerdem eignen sich wasserlösliche, Aminogruppen enthaltende polymere Reaktionsprodukte, die erhältlich sind durch Umsetzung von Michaeladditionsprodukten aus Polyalkylenpolyaminen, Polyamidoaminen, mit Ethylenimin gepfropften Polyamidoaminen sowie Mischungen der genannten Verbindungen und monoethylenisch ungesättigten Carbonsäuren, Salzen, Estern, Amiden oder Nitrilen mit mindestens bifunktionellen Vernetzern. Solche Reaktionsprodukte sind beispielsweise aus der WO-A-94/14873 bekannt. Zu ihrer Herstellung kommen außer halogenhaltigen Vernetzern besonders halogenfreie Vernetzer in Betracht, wie Glycidylether von Polyalkylenglykolen.

Eine weitere Klasse von Ethylenimin-Einheiten enthaltenden Polymeren ist aus der WO-A-94/12560 bekannt. Es handelt sich hierbei um wasserlösliche, vernetzte, teilweise amidierte Polyethylenimine, die erhältlich sind durch
- Reaktion von Polyethyleniminen mit einbasischen Carbonsäuren oder ihren Estern, Anhydriden, Säurechloriden oder Säureamiden unter Amidbildung und
- Umsetzung der amidierten Polyethylenimine mit mindestens zwei funktionelle Gruppen enthaltenden Vernetzern.

Die einbasischen Carbonsäuren haben beispielsweise 1 bis 28, vorzugsweise 8 bis 18 C-Atome und können gegebenenfalls eine oder mehrere ethylenische Doppelbindungen enthalten, z.B. Ölsäure oder Linolensäure. Zur Herstellung dieser modifizierten Polyethylenimine können die Molmassen der in Betracht kommenden Polyethylenimine bis zu 2 Mio. betragen und liegen vorzugsweise in dem Bereich von 1000 bis 50000. Die Polyethylenimine werden partiell mit einbasischen Carbonsäuren amidiert, so daß beispielsweise 0,1 bis 90, vorzugsweise 1 bis 50 % der amidierbaren Stickstoffatome in den Polyethyleniminen als Amidgruppe vorliegt. Geeignete, mindestens zwei funktionelle Doppelbindungen enthaltende Vernetzer sind oben genannt. Vorzugsweise werden halogenfreie Vernetzer eingesetzt.

Bei der Reaktion von Aminogruppen enthaltenden Verbindungen mit Vernetzern setzt man beispielsweise auf 1 Gewichtsteil einer Aminogruppen enthaltenden Verbindung 0,001 bis 10, vorzugsweise 0,01 bis 3 Gewichtsteile mindestens eines Vernetzers ein.

Andere Aminogruppen enthaltende Additionsprodukte sind quaternisierte Polyethylenimine. Es kommen hierfür z.B. sowohl Homopolymerisate von Ethylenimin als auch Polymere in Betracht, die beispielsweise Ethylenimin aufgepfropft enthalten. Die so erhältlichen Polyethylenimine haben eine breite Molmassenverteilung und Molmassen von beispielsweise 129 bis 2·10⁶, vorzugsweise 430 bis 1·10⁶.

Die Polyethylenimine und die quaternisierten Polyethylenimine können gegebenenfalls mit einem mindestens zwei funktionelle Gruppen enthaltenden Vernetzer umgesetzt sein. Die Quaternisierung der Polyethylenimine kann beispielsweise mit Alkylhalogeniden wie Methylchlorid, Ethylchlorid, Hexylchlorid, Benzylchlorid oder Laurylchlorid sowie mit beispielsweise Dimethylsulfat vorgenommen werden. Weitere geeignete Aminogruppen enthaltende Polymere sind phosphonomethylierte Polyethylenimine und alkoxylierte Polyethylenimine, die beispielsweise durch Umsetzung von Polyethylenimin mit Ethylenoxid und/oder Propylenoxid erhältlich sind. Die phosphonomethylierten und die alkoxylierten Polyethylenimine können gegebenenfalls mit einem mindestens zwei funktionelle Gruppen enthaltenden Vernetzer umgesetzt sein. Die alkoxylierten Polyethylenimine enthalten pro NH-Gruppe 1 bis 100, vorzugsweise 2 bis 20 Alkylenoxid-Einheiten. Die Molmasse der Polyethylenimine kann bis zu 2 Millionen betragen. Vorzugsweise verwendet man für die Alkoxylierung Polyethylenimine mit Molmassen von 1000 bis 50000. Weitere geeignete wasserlösliche Retentionsmittel bzw. Fixiermittel sind Umsetzungsprodukte von Polyethyleniminen mit Diketenen, z.B. von Polyethyleniminen einer Molmasse von 1000 bis 50000 mit Distearyldiketen. Auch solche Produkte können gegebenenfalls mit einem mindestens zwei funktionelle Gruppen enthaltenden Vernetzer umgesetzt sein.

Reaktionsprodukte aus mit Ethylenimin gepfropften Polyamidoaminen mit mindestens zwei funktionelle Gruppen aufweisenden Vernetzern sind aus der DE-B-2 434 816 bekannt. Als Vernetzer kommen beispielsweise α,ω-Bis(chlorhydrin)ether von Polyalkylenoxiden mit 1 bis 100 Alkylenoxid-Einheiten in Betracht. Die dabei entstehenden Harze haben - gemessen bei 20°C in 20 gew.-%iger wäßriger Lösung - eine Viskosität von mehr als 300 mPas. Weitere Prozeßchemikalien für die Papierherstellung sind Reaktionsprodukte von Polyalkylenpolyaminen, Dimethylamin, Diethylamin oder Ethylendiamin mit Epichlorhydrin oder Dichlorethan oder anderen mindestens bifunktionellen Vernetzern. Reaktionsprodukte dieser Art sind beispielsweise aus der EP-A-0 411 400 und der DE-A-2 162 567 bekannt.

Bevorzugt setzt man als Entwässerungshilfsmittel, Retentions- und Flockungsmittel wasserlösliche kationische Polyacrylamide mit einer mittleren Molmasse M_{w} von mindestens 500000 und/oder die wasserlöslichen Reaktionsprodukte ein, die durch Umsetzung von Polyamidoaminen, die mit Ethylenimin gepfropft sind, mit mindestens bifunktionellen Vernetzern erhältlich sind. Ein weiteres bevorzugtes Retentionssystem besteht aus Kombinationen aus kationischen synthetischen Polymeren und/oder kationischer Stärke mit feinteiligen organischen oder anorganischen Feststoffen. Solche Systeme sind in dem eingangs beschriebenen Stand der Technik angegeben sowie in den Literaturstellen EP-B-0 041 056, EP-B-0 080 986 und EP-B-0 218 674. Für dieses Retentionsmittel-System kommen als feinteilige anorganische Feststoffe beispielsweise Bentonit, kolloidale Kieselsäure, microkristallines Talkum, präzipitiertes Kalziumcarbonat, präzipitierter Gips und/oder calcinierter Clay in Betracht. Die Menge an feinteiligen Feststoffen beträgt beispielsweise 0,01 bis 2,0 Gew.-%, bezogen auf trockenes Papier. Besonders bevorzugt ist die Verwendung der oben genannten Retentionsmittelsysteme aus kationischen synthetischen Retentionsmitteln und/oder kationischer Stärke in Kombination mit Bentonit, der gegebenenfalls alkalisch oder sauer aktiviert sein kann oder kolloidaler Kieselsäure. Bentonit und Kieselsäure sowie die anderen in Betracht kommenden feinteiligen anorganischen Stoffe werden vorzugsweise in Mengen von 0,02 bis 0,5 Gew.-%, bezogen auf trockenes Papier, eingesetzt. Die anorganischen feinteiligen Feststoffe haben beispielsweise eine innere Oberfläche von 5 bis 1000 m²/g (bestimmt nach BET mit Stickstoff). Außer den genannten anorganischen Teilchen können feinteilige organische Teilchen in Betracht kommen, beispielsweise vernetzte Polyacrylsäure oder modifiziertes Ligninsulfonat. Auch die feinteiligen organischen Feststoffe bewirken eine Erhöhung der Retention. Ein solches System ist beispielsweise aus der WO-A-96/26220 für die Kombination von kationisch modifizierten Cellulosepartikeln mit Polyacrylamiden bekannt. Auch die anderen oben genannten Retentions- und Flockungsmittel können mit diesen Cellulosepartikeln zu einem wirksamen Retentionsmittelsystem kombiniert werden. Die Teilchengröße der anorganischen und organischen Feststoffe liegt bei der Anwendung, d.h. beim Einbringen in das wäßrige Medium in dem Bereich von beispielsweise 10 nm bis 10 µm.

Besonders bevorzugt ist eine Verfahrensweise, bei der man zusätzlich ein kationisches Fixiermittel in den dafür üblichen Mengen einsetzt.

Nach dem erfindungsgemäßen Verfahren können sämtliche Papierqualitäten, Pappe und Karton hergestellt werden, beispielsweise Papiere für den Zeitungsdruck, sogenannte mittelfeine Schreib- und Druckpapiere, Naturtiefdruckpapiere und auch leichtgewichtige Streichrohpapiere. Man kann beispielsweise Holzschliff, thermomechanischen Stoff (TMP), chemo-thermomechanischen Stoff (CTMP), Druckschliff (PGW) sowie Sulfit- und Sulfatzellstoff einsetzen. Als Rohstoffe für die Herstellung der Pulpe kommen auch Zellstoff und Holzstoff in Betracht. Diese Stoffe werden vor allem in den sogenannten integrierten Fabriken in mehr oder weniger feuchter Form direkt ohne vorherige Eindickung bzw. Trocknung weiter zu Papier verarbeitet. Aufgrund der nicht vollständig daraus entfernten Verunreinigungen enthalten diese Fasermaterialien noch Stoffe, die den üblichen Papierherstellprozeß stark stören. Nach dem erfindungsgemäßen Verfahren können jedoch auch Störstoffe enthaltende Pulpen ohne weiteres verarbeitet werden.

Nach dem erfindungsgemäßen Verfahren können sowohl füllstofffreie als auch füllstoffhaltige Papiere hergestellt werden. Der Füllstoffgehalt in Papier kann bis zu maximal 40 Gew.-% betragen und liegt vorzugsweise in dem Bereich von 5 bis 25 Gew.-%. Geeignete Füllstoffe sind beispielsweise Clay, Kaolin, native und präzipitierte Kreide, Titandioxid, Talkum, Kalziumsulfat, Bariumsulfat, Aluminiumoxid, Satinweiß oder Mischungen der genannten Füllstoffe.

Die Stoffdichte der Pulpe beträgt beispielsweise 0,1 bis 15 Gew.-%. Man gibt z.B. zunächst mindestens ein kationisches Polymer als Fixiermittel zur Faserstoffaufschlämmung und setzt danach mindestens ein kationisches Polymer, das als Retentionsmittel wirkt, zu. Dieser Zusatz bewirkt eine starke Flockung des Papierstoffs. In mindestens einer anschließenden Scherstufe, die z. B. in einem oder mehreren Reinigungs-, Misch- und Pumpstufen bzw. einem Pulper, Sichter oder auch in einem Refiner oder Sieb bestehen können, durch die der vorgeflockte Papierstoff durchgeleitet wird, werden die in dem geflockten System vorliegenden sogenannten "harten Riesenflocken" zerstört. Vorzugsweise im Anschluß an die Scherstufe setzt man Bentonit, kolloidale Kieselsäure oder calcinierten Clay zu, wodurch sogenannte weiche Mikroflocken gebildet werden. Die Mengen an Bentonit, kolloidaler Kieselsäure bzw. calciniertem Clay betragen 0,01 bis 2, vorzugsweise 0,02 bis 0,5 Gew.-%, bezogen auf trockenen Papierstoff. Bentonit ist ein Aluminiumschichtsilikat auf Basis Montmorillonit, der in der Natur vorkommt. Er wird meistens nach einem Ersatz der Kalziumionen durch Natriumionen eingesetzt. Beispielsweise behandelt man Bentonit in wäßriger Aufschlämmung mit Natronlauge. Er wird dadurch voll in Wasser quellbar und bildet hochviskose thixotrope Gelstrukturen. Der Plättchendurchmesser des Bentonits beträgt beispielsweise 1 bis 2 µm, die Plättchendicke ca. 1 nm (10 Å). Je nach Typ und Aktivierung hat der Bentonit eine spezifische Oberfläche von 60 bis 800 m²/g. Aufgrund der großen inneren Oberfläche und der nach außenhin negativen Überschußladungen an der Oberfläche kann man solche anorganischen Polyanionen für adsorptive Sammeleffekte von kationisch umgeladenen und einer Scherbehandlung unterworfenen Papierstoffen verwenden. Man erreicht dadurch eine optimale Flockung im Papierstoff.

Aufgrund der oben angegebenen Aufteilung des Stoffauflaufs in einen Haupt- und einen Verdünnungsstrom dosiert man mindestens 5 Gew.-% der Prozeßchemikalien in den Verdünnungsstrom. Bei Retentionsmittelsystemen aus kationischen Polymeren und feinteiligen Feststoffen kann man z.B. vorzugsweise die kationischen Polymeren vollständig dem Hauptstrom und die feinteiligen Feststoffe ausschließlich dem aus Siebwasser bestehenden Verdünnungsstrom zusetzen. Man kann jedoch auch z.B. 60 bis 95 Gew.-% dieses Retentionsmittelsystems dem Hauptstrom in üblicher Weise zufügen und den Rest der Mischung über das Siebwasser dosieren. Besonders bewährt hat sich eine Arbeitsweise, bei der man Entschäumer in den Verdünnungsstrom einbringt.

Farbstoffe, Masseleimungsmittel (insbesondere Alkyldiketen-Dispersionen, Harzleim, Alkenylsuccinimid-Dispersionen oder leimend wirkende Polymerdispersionen) sowie Verfestigungsmittel (z.B. mit Epichlorhydrin vernetzte Polyamidoamine) können gegebenenfalls ausschließlich über den Verdünnungsstrom in den Stoffauflauf dosiert werden. Vorzugsweise werden 5 bis 40 Gew.-% der Prozeßchemikalien in den Verdünnungsstrom eingebracht.

Falls nicht anders angegeben, bedeuten die Angaben in Prozent Gew.-Prozent, die Teile sind Gewichtsteile. Die Molmassen wurden durch Lichtstreuung bestimmt.

### Beispiele

### Polymer 1

Nach der in der DE-B-2 434 816, Beispiel 3, angegebenen Vorschrift wird durch Kondensieren von Adipinsäure mit Diethylentriamin ein Polyamidoamin hergestellt und anschließend in wäßriger Lösung mit soviel Ethylenimin gepfropft, daß das Polyamidoamin pro basischer Stickstoffgruppierung 6,7 Ethylenimin-Einheiten aufgepfropft enthält. Eine 10 %ige wäßrige Lösung des Polymeren hat eine Viskosität von 22 mPas.

Das mit Ethylenimin gepfropfte Polyamidoamin wird anschließend durch Umsetzung mit einem Bis-Glycidylether eines Polyethylenglykols der mittleren Molmasse von 2000 gemäß den Angaben in Beispiel 3 der DE-B-2 434 816 vernetzt. Man erhält ein Ethylenimin-Einheiten enthaltendes Polymer mit einer Viskosität von 120 mPas (bestimmt in 10 %iger wäßriger Lösung bei 20°C und pH 10). Die Konzentration der wäßrigen Lösung beträgt 12,5 %, der pH-Wert liegt bei 10.

### Polymer 2

Kationisches Copolymerisat aus Acrylamid und Dimethylaminoethylacrylat, das mit Methylchlorid quaternisiert ist mit einem Gehalt von Acrylamid von 84 Mol-% und einer Molmasse von ca. 10 Mio. Die Ladungsdichte des Copolymerisats beträgt 1,7 mEq/g bei pH 4,5.

### Polymer 3

Vernetztes Polyethylenimin mit einer mittleren Molmasse Mw von 1,4 Millionen und einer Ladungsdichte von 20,4 mEq/g (gemessen bei pH 4,5).

### Polymer 4

Vernetztes Polyethylenimin mit einer mittleren Molmasse von 1 Million und einer Ladungsdichte von 14,7 mEq/g (gemessen bei pH 4,5).

### Beispiel 1

Zur Herstellung von SC-Papier (superkalandriertem Papier) ging man von einer Stoffzusammensetzung aus, die 35 Teile Holzschliff, 17 Teile deinktes Altpapier, 19 Teile Langfaser-Sulfatzellstoff, 25 Teile Ausschuß und 25 Teile Clay enthielt. Dieser Papierstoff wurde auf einer SC-Papiermaschine, die mit einem Module-Jet-Stoffauflauf der Fa. Voith-Sulzer ausgerüstet war, verarbeitet. In den Hauptstrom des Papierstoffs dosierte man vor den Vertikalsortierer 0,29 % Polymer 1 und nach dem Vertikalsortierer 0,024 % Polymer 2. Über den Module-Jet-Stoffauflauf wurde dem Papiermaschinensieb ein Verdünnungsstrom aus Siebwasser zugeführt, zu dem man 0,03 % Polymer 1, bezogen auf trockenes Papier, dosierte. Das Volumenverhältnis von Hauptstrom zu Verdünnungsstrom betrug 9 : 1. Die Ascheretention betrug 29,5 %, die Faser- und Feinstoffretention 62,4 %. Das Papier enthält die Fein- und Füllstoffe in qualitativ sehr gut gebundener Form und hat ein sehr gutes Formationsquerprofil und eine hervorragende Ascheverteilung.

### Vergleichsbeispiel 1

Beispiel 1 wurde mit der Ausnahme wiederholt, daß man den oben beschriebenen Papierstoff der SC-Papiermaschine in einem einzigen Strom ohne Module-Jet-System mit den angegebenen Prozeßhilfsmitteln zuführte und entwässerte. Die Ascheretention betrug 27,8 %, die Faser- und Feinstoffretention 60,3 %.

### Beispiel 2

Beispiel 1 wurde mit der einzigen Ausnahme wiederholt, daß man in den Verdünnungsstrom anstelle von Polymer 1 jetzt 0,38 % Polymer 4 dosierte. Die Ascheretention betrug 33,6 %, die Faser- und Feinstoffretention 63,6 %. Das Papier weist ein ausgezeichnetes gleichmäßiges Formationsquerprofil auf.

### Beispiel 3

Eine Stoffzusammensetzung aus 40 Teilen Holzschliff, 40 Teilen gebleichtem Kiefernsulfatzellstoff und 20 Teilen gestrichenem Ausschuß wurde auf einer Papiermaschine für holzhaltige Streichrohpapiere zu Papier verarbeitet. Die Papiermaschine war mit einer Dilution Head Box der Fa. Valmet ausgerüstet. Mit Hilfe dieser Vorrichtung konnte dem Stoffauflauf ein aus Siebwasser bestehender Verdünnungsstrom zugeführt werden. Das Verhältnis von Hauptstrom zu Verdünnungsstrom betrug 9 : 1. Man dosierte 0,05 % Polymer 2, bezogen auf trockenes Papier, in den Hauptstrom vor den Vertikalsortierer. In den Verdünnungsstrom gab man jeweils vor den Vertikalsortierer 0,03 % Polymer 3, bezogen auf trockenes Papier, und 0,1 % Bentonit, ebenfalls bezogen auf trokkenes Papier. Die Ascheretention betrug 30,5 %, die Faser- und Feinstoffretention 69,5 %. Das Papier hatte ein gleichmäßiges Formationsquerprofil.

### Vergleichsbeispiel 2

Beispiel 3 wurde anschließend ohne Dilution Head Box wiederholt. Dabei betrug die Ascheretention 26,8 % und die Faser- und Feinstoffretention 64,6 %.

### Beispiel 4

Beispiel 3 wurde mit den Ausnahmen wiederholt, daß man, jeweils bezogen auf trockenes Papier, in den Verdünnungsstrom der Dilution Head Box 0,02 % Polymer 2 vor den Vertikalsortierer und 0,1 % Bentonit nach dem Vertikalsortierer dosierte und in den Hauptstrom 0,04 % Polymer 2 vor dem Durchgang durch den Vertikalsortierer gab. Die Ascheretention betrug 30,1 %, die Faser- und Feinstoffretention 69,7 %. Das Papier wies eine hervorragende Ascheverteilung auf und hatte ein gleichmäßiges Formationsquerprofil.

### Vergleichsbeispiel 3

Beispiel 4 wurde ohne Dilution Head Box Dosierung wiederholt. Dabei betrug die Ascheretention 25,7 % und die Faser- und Feinstoffretention 63,7 %.

## Patentansprüche

1. Verfahren zur Herstellung von Papier durch Entwässern eines Prozeßchemikalien enthaltenden Papierstoffs auf einer Papiermaschine, in der man dem Papiermaschinensieb über einen Stoffauflauf einen Hauptstrom des Papierstoffs und einen aus Siebwasser bestehenden Verdünnungsstrom zuführt, dessen Anteil an der Gesamtstoffauflaufzuführung 5 bis 35 Vol.-% beträgt, dadurch gekennzeichnet, daß man mindestens 5 Gew.-% der Prozeßchemikalien in den Verdünnungsstrom dosiert.

2. Verfahren nach Anspruch 1, dadurch gekennzeichnet, daß man als Prozeßchemikalien Fixiermittel, Entwässerungshilfsmittel, Retentionsmittel, Flockungsmittel allein, in Mischung untereinander oder in Kombination mit Bentonit und/oder kolloidaler Kieselsäure, Farbstoffe, Masseleimungsmittel, Trockenverfestigungsmittel und/oder Naßverfestigungsmittel einsetzt.

3. Verfahren nach Anspruch 1 oder 2, dadurch gekennzeichnet, daß man als Prozeßchemikalien kationische Fixiermittel, kationische Entwässerungshilfsmittel, kationische Retentionsmittel und kationische Flockungsmittel allein oder in Mischung untereinander einsetzt.

4. Verfahren nach den Ansprüchen 1 bis 3, dadurch gekennzeichnet, daß man kationische oder anionische Polymere, die als Entwässerungshilfsmittel, Retentionsmittel und Flockungsmittel wirken, in Kombination mit Bentonit und/oder kolloidaler Kieselsäure einsetzt.

5. Verfahren nach Anspruch 4, dadurch gekennzeichnet, daß man zusätzlich ein kationisches Fixiermittel einsetzt.

6. Verfahren nach einem der Ansprüche 1 bis 5, dadurch gekennzeichnet, daß man als Prozeßhilfsmittel wasserlösliche Polymere einsetzt, die ausgewählt sind unter Polyethyleniminen, Umsetzungsprodukten von Polyethyleniminen mit mindestens bifunktionellen Vernetzern, anionischen Polyacrylamiden, kationischen Polyacrylamiden, amphoteren Polyacrylamiden, Reaktionsprodukten aus mit Ethylenimin gepfropften Polyamidoaminen mit mindestens zwei funktionelle Gruppen aufweisenden Vernetzern, Vinylformamideinheiten und/oder Vinylamineinheiten enthaltenden Polymeren und Poly(diallyldimethylammmoniumhalogeniden).

7. Verfahren nach einem der Ansprüche 1 bis 6, dadurch gekennzeichnet, daß man als kationische Fixiermittel Polyethylenimine, Vinylamineinheiten enthaltende Polymerisate und/oder Poly(diallyldimethylammmoniumchloriden) mit einer Molmasse Mw von jeweils 10.000 bis 2 Millionen einsetzt.

8. Verfahren nach einem der Ansprüche 1 bis 7, dadurch gekennzeichnet, daß man als Entwässerungshilfsmittel, Retentions- und Flockungsmittel wasserlösliche kationische Polyacrylamide mit einer mittleren Molmasse Mw von mindestens 500.000 und/oder die wasserlöslichen Reaktionsprodukte einsetzt, die durch Umsetzung von Polyamidoaminen, die mit Ethylenimin gepfropft sind, mit mindestens bifunktionellen Vernetzern erhältlich sind.

9. Verfahren nach den Ansprüchen 1 bis 8, dadurch gekennzeichnet, daß man als Prozeßchemikalien Kombinationen aus kationischen Polymeren und/oder kationischer Stärke mit feinteiligen organischen oder anorganischen Feststoffen einsetzt.

10. Verfahren nach Anspruch 9, dadurch gekennzeichnet, daß man als feinteilige anorganische Feststoffe Bentonit, kolloidale Kieselsäure, mikrokristallines Talkum, präzipitiertes Calciumcarbonat, präzipitierten Gips und/oder calcinierten Clay einsetzt.

11. Verfahren nach den Ansprüchen 1 bis 10, dadurch gekennzeichnet, daß die Menge an feinteiligen Feststoffen 0,01 bis 2,0 Gew.-%, bezogen auf trockenes Papier, beträgt.

12. Verfahren nach den Ansprüchen 1 bis 11, dadurch gekennzeichnet, daß der Papierstoff mindestens einen Füllstoff enthält.

## Claims

1. A process for the production of paper by draining a paper stock containing process chemicals on a paper machine in which a main stream of the paper stock and a dilution stream consisting of white water and amounting to 5 - 35 % by volume of the total head box feed are fed via a head box to the paper machine wire, wherein at least 5 % by weight of the process chemicals are metered into the dilution stream.

2. A process as claimed in claim 1, wherein the process chemicals used are fixing agents, drainage aids, retention aids, flocculants alone, as a mixture with one another or in combination with bentonite or colloidal silica, dyes, engine sizes, dye strength agents or wet strength agents.

3. A process as claimed in claim 1 or 2, wherein the process chemicals used are cationic fixing agents, cationic drainage aids, cationic retention aid and cationic flocculants alone or as a mixture with one another.

4. A process as claimed in any of claims 1 to 3, wherein cationic or anionic polymers which act as drainage aids, retention aids and flocculants are used in combination with bentonite or colloid silica.

5. A process as claimed in claim 4, wherein a cationic fixing agent is additionally used.

6. A process as claimed in any of claims 1 to 5, wherein the process chemicals used are water-soluble polymers which are selected from polyethyleneimines, reaction products of polyethyleneimines with at least bifunctional crosslinking agents, anionic polyacrylamides, cationic polyacrylamides, amphoteric polyacrylamides, reaction products of ethyleneimine-grafted polyamidoamines with crosslinking agents having at least two functional groups, polymers containing vinylformamide units or vinylamine units and poly(diallyldimethylammonium halides).

7. A process as claimed in any of claims 1 to 6, wherein the cationic fixing agents used are polyethyleneimines, polymers containing vinylamine units or poly(diallyldimethylammonium chlorides) having a molecular mas M_{w} of in each case from 10.000 to 2 million.

8. A process as claimed in any of claims 1 to 7, wherein the drainage aids, retention aids and flocculants used are water-soluble cationic polyacrylamides having an average molar mass M_{w} of at least 500.000 or the water-soluble reaction products which are obtainable by reacting polyamidoamines, which are grafted with ethyleneimine, with at least bifunctional crosslinking agents.

9. A process as claimed in any of claims 1 to 8, wherein the process chemicals used are combinations of cationic polymers or cationic starch with finely divided organic or inorganic solids.

10. A process as claimed in claim 9, wherein the finely divided inorganic filler used is bentonite, colloidal silica, microcrystalline talc, precipitated calcium carbonate, precipitated gypsum or calcined clay.

11. A process as claimed in any of claims 1 to 10, wherein the amount of finely divided solids is from 0.01 to 2.0 % by weight, based on dry paper.

12. A process as claimed in any of claims 1 to 11, wherein the paper stock contains at least one filler.

## Revendications

1. Procédé de fabrication de papier par déshydratation d'une pâte de papier contenant des produits chimiques de procédé sur une machine à papier, dans lequel l'on conduit vers la toile de la machine à papier, par une arrivée de matière, un courant principal de pâte à papier et un courant de dilution constitué d'eau égoutté de la toile, dont la proportion dans l'alimentation totale en matière s'élève à 5-35% en volume, caractérisé en ce que l'on ajoute au moins 5% en poids des produits chimiques de procédé dans le courant de dilution.

2. Procédé selon la revendication 1, caractérisé en ce que l'on utilise en tant que produits chimiques de procédé, des agents de fixation, des agents auxiliaires de déshydratation, des agents de rétention, des agents de floculation, seuls ou en mélanges entre eux ou en combinaison avec de la bentonite, et/ou de l'acide silicique colloïdal, des colorants, des agents d'encollage dans la masse, des agents de renfort à sec et/ou des agents de renfort à l'état humide.

3. Procédé selon la revendication 1 ou 2, caractérisé en ce que l'on utilise en tant que produits chimiques de procédé, des agents de fixation cationiques, des agents auxiliaires de déshydratation cationiques, des agents de rétention cationiques et des agents de floculation cationiques, seuls ou en mélanges entre eux.

4. Procédé selon l'une quelconque des revendications 1 à 3, caractérisé en ce que l'on utilise des polymères cationiques ou anioniques, en tant qu'agents auxiliaires de déshydratation, qu'agents de rétention et qu'agents de floculation, en combinaison avec de la bentonite et/ou de l'acide silicique colloïdal.

5. Procédé selon la revendication 4, caractérisé en ce que l'on ajoute en outre un agent de fixation cationique.

6. Procédé selon l'une quelconque des revendications 1 à 5, caractérisé en ce que l'on utilise comme agents auxiliaires de procédé des polymères solubles dans l'eau choisis parmi les polyéthylène-imines, les produits de la réaction de polyéthylène-imines avec des réticulants au moins bifonctionnels, des polyacrylamides anioniques, des polyacrylamides cationiques, des polyacrylamides amphotères, des produits réactionnels de polyamidoamines greffées à l'éthylène-imine avec des réticulants présentant au moins deux groupements fonctionnels, des polymères contenant des motifs vinylformamide et/ou vinylamine et des poly(halogénures de diallyldiméthylammonium).

7. Procédé selon l'une quelconque des revendications 1 à 6, caractérisé en ce que l'on utilise en tant qu'agent de fixation cationique, des polyéthylène-imines, des polymères contenant des motifs vinylamine et/ou des poly(chlorures de diallyldiméthylammonium) ayant chacun une masse molaire Mw de 10 000 à 2 millions.

8. Procédé selon l'une quelconque des revendications 1 à 7, caractérisé en ce que l'on utilise en tant qu'agent auxiliaire de déshydratation, qu'agents de rétention et qu'agents de floculation, des polyacrylamides cationiques solubles dans l'eau ayant une masse molaire moyenne Mw d'au moins 500 000 et/ou les produits de réaction solubles dans l'eau qui peuvent être obtenus par réaction de polyamidoamines greffées à l'éthylène-imine avec des réticulants au moins bifonctionnels.

9. Procédé selon l'une quelconque des revendications 1 à 8, caractérisé en ce que l'on utilise en tant que produits chimiques de procédé des combinaisons de polymères cationiques et/ou des amidons cationiques avec des matières solides organiques ou minérales finement divisées.

10. Procédé selon la revendication 9, caractérisé en ce que l'on utilise en tant que matières solides minérales finement divisées, de la bentonite, de l'acide silicique colloïdal, du talc microcristallin, du carbonate de calcium précipité, du gypse précipité et/ou de l'argile calcinée.

11. Procédé selon l'une quelconque des revendications 1 à 10, caractérisé en ce que les quantités de matières solides finement divisées s'élève à 0,01-2,0% en poids, par rapport au papier séché.

12. Procédé selon l'une quelconque des revendications 1 à 11 caractérisé en ce que la pâte à papier contient au moins une charge.
